# EUROPÄISCHE PATENTSCHRIFT

(11) **EP 0 124 023 B1**
(45) Veröffentlichungstag und Bekanntmachung des Hinweises auf die Patenterteilung: **25.11.1987**
(21) Anmeldenummer: 84104377.1
(22) Anmeldetag: 18.04.1984
(51) Int. Cl.: B22F 9/08

(54) **Vorrichtung und Verfahren zur Zerstäubung von flüssigen Metallen zwecks Erzeugung eines feinkörnigen Pulvers**
Process and apparatus for atomising molten metal for producing fine powder material
Procédé et installation d'atomisation de métaux liquides pour l'obtention de poudres fines

(30) Priorität: 03.05.1983 CH 2389/83
(43) Veröffentlichungstag der Anmeldung: 07.11.1984
(73) Patentinhaber: BBC Brown Boveri AG, CH-5401 Baden (CH)
(72) Erfinder: Duerig, Thomas, Dr., Fremont, CA 94539 (US); Escudier, Marcel, Dr., CH-5237 Mönthal (CH); Keller, Jakob, Dr., CH-8956 Killwangen (CH)

## Beschreibung

Die Erfindung geht aus von einer Vorrichtung zur Zerstäubung von flüssigen Metallen nach der Gattung des Oberbegriffs des Anspruchs 1 und von einem Verfahren nach der Gattung des Oberbegriffs des Anspruchs 2.

Die Metallzerstäubung zwecks Herstellung eines Pulvers für pulvermetallurgische und andere Anwendungen wird seit längerer Zeit publiziert und ist aus einer umfangreichen Fachliteratur bekannt. Dabei nimmt das Verfahren der Zerstäubung mittels eines Gasstrahls (Luft, Stickstoff, Edelgas) eine Vorzugsstellung ein. Bekannte Vorrichtungen zur Gasstrahl-Zerstäubung besitzen als wesentliches Werkzeug einen zentralsymmetrischen Körper zur Führung des flüssigen zu zerstäubenden Metalls (Metallstrahl) sowie des zerstäubenden Mediums (Gasstrahl), eine sogenannte Düse. Mit derartigen Vorrichtungen soll eine möglichst vollständige Auflösung des flüssigen Metallstrahls in einzelne kleine Tröpfchen erreicht werden.

Es ist bereits eine Vorrichtung vorgeschlagen worden (vgl. z. B. US-A-2 997 245), welche in einem rotationssymmetrischen Körper einen ringförmigen Zulaufkanal für das gasförmige zerstäubende Medium aufweist, der gegen die Körperachse zu in schräg nach oben gerichtete, auf einem gedachten Kegelmantel sitzende, am Umfang verteilt angeordnete Verjüngungen (Einzeldüsen mit kreisförmigem Querschnitt) oder in einen einzigen kegelförmigen, ebenfalls nach schräg oben gerichteten Ringspalt (als Düse) ausläuft. Gegenüber den Einzeldüsen bzw. dem Ringspalt befinden sich zu letzteren symmetrisch angeordnete Vertiefungen und zu beiden Seiten dieser Vertiefungen sogenannte Resonanzkammern. Im rechten Winkel zu den besagten ersten Düsen steht - ebenfalls auf einem gedachten Kegelmantel angeordnet, ein zunächst schroff sich erweiternder, dann verjüngender Ringspalt als zweite "Düse", die schlussendlich den Gasstrom in einem flachen, nach unten zulaufenden Kegel von ca. 120° totalem Öffnungswinkel in den freien Raum und auf den senkrecht nach unten fliessenden zylindrischen flüssigen Metallstrahl schleudert.

Diese Vorrichtung ist in ihrem Aufbau vergleichsweise kompliziert, wenig übersichtlich und deshalb der gasdynamischen Berechnung kaum zugänglich. Die schroffe Umlenkung des Gasstrahles, die Hintereinanderschaltung von Konfusoren und Diffusoren ist überdies mit beträchtlichen Energieverlusten verbunden. Die mit einer derartigen Vorrichtung erzeugten Metallpulver lassen in verschiedener Hinsicht zu wünschen übrig.

In der Pulvermetallurgie gibt es nun Anwendungsfälle, die es als wünschenswert erscheinen lassen, die Abkühlungsgeschwindigkeit während der Erstarrung der Tröpfchen bis zu extrem hohen Werten zu steigern, um ganz bestimmte, gezielte Strukturen zu verwirklichen. Insbesondere sollen auf diese Weise Seigerungen aus gesättigten oder übersättigten Schmelzen vermieden und homogene Gefüge erreicht werden. Dies bedingt wiederum spezielle Vorrichtungen, welche ganz bestimmte gasdynamische Bedingungen im Zerstäubungsbereich zu verwirklichen gestatten. Die bereits bekannten Vorrichtungen und Düsen erfüllen diese Bedingungen nicht oder nur in unzureichendem Masse.

Es besteht daher ein grosses Bedürfnis, die bekannten Vorrichtungen zur Metallzerstäubung sowie deren Methoden dermassen zu verbessern, dass die vorgenannten Mängel möglichst weitgehend behoben werden können.

Der Erfindung liegt die Aufgabe zugrunde, eine Vorrichtung und ein Verfahren zur Zerstäubung von flüssigen Metallen anzugeben, mittels welchem extrem hohe Abkühlungsgeschwindigkeiten der Schmelze und äusserst feinkörnige Pulverpartikel erzielt werden können. Dabei sollen die gasdynamischen Verhältnisse im Zerstäubungsraum einfach und übersichtlich sein und optimiert gestaltet werden, um eine möglichst weitgehende Desintegration des Metalls zu gewährleisten.

Diese Aufgabe wird durch die im kennzeichnenden Teil der Ansprüche 1 und 2 angegebenen Merkmale gelöst.

Die Erfindung wird anhand des nachfolgenden, durch Figuren näher erläuterten Ausführungsbeispiels beschrieben.

Dabei zeigt:
Fig. 1 einen schematischen Längsschnitt durch eine Vorrichtung zur Zerstäubung von flüssigen Metallen,
Fig. 2 einen Längsschnitt durch die Zerstäubungszone der Vorrichtung gemäss Fig. 1 in vergrössertem Massstab,
Fig. 3 ein Diagramm der gasdynamischen Verhältnisse in der Zerstäubungszone: Schallintensität des Gasstrahls in Funktion der Frequenz.

In Fig. 1 ist ein schematischer Längsschnitt durch eine Vorrichtung zur Zerstäubung von flüssigen Metallen dargestellt. 1 ist ein rotationssymmetrisches Gehäuse mit vorzugsweise zylindrischen Begrenzungsflächen. Das Gehäuse 1 weist einen ringförmigen Kühlkanal 2 zur Aufnahme eines flüssigen oder gasförmigen Kühlmittels auf. Im mittleren Teil des Gehäuses 1 ist eine ringförmige Kammer 3 vorgesehen, welche der Gaszuführung (Zerstäubungsmittel) dient. Die Kammer 3 geht in eine konisch ausgebildete, zur Längsachse des Gehäuses 1 koaxial verlaufende schmale Ringspalt-Düse 4 über. Auf der Austrittseite der Ringspalt-Düse 4 ist das Gehäuse 1 mit einem abgesetzten Flansch (Endplatte) 5 abgeschlossen. Letzterer weist auf seiner innenliegenden (Bohrungs-) Seite eine scharfe ringförmige Kante 6 sowie einen ringförmigen Resonanzraum 7 auf. In der zentralen Längsbohrung des Gehäuses 1 befindet sich eine Hülse 8, deren Austrittsende konisch zugeschnitten ist und eine scharfe Austrittskante 9 aufweist. Die mit einer Bohrung 10 zur Aufnahme des flüssigen, zu zerstäubenden Metalls versehene Hülse 8 besitzt an ihrem eintrittseitigen Ende ein Gewinde 11, über welches sie mittels einer Rundmutter 12 am Gehäuse 1 festgehalten ist. Mittels dieses Mechanismus ist die Hülse 8 in ihrer Längsrichtung gegenüber dem Gehäuse 1 verschiebbar und kann somit in jeder relativen Lage zum letzteren festgeklemmt werden. Dadurch kann insbesondere ihre Austrittskante 9 gegenüber der Lage der Ringspalt-Düse 4 und der ringförmigen Kante 6 variiert werden. Die Bauelemente 1,5,8 und 12 werden vorteilhafterweise aus meta!lischen Werkstoffen mit abgestufter Warmfestigkeit und unterschiedlicher Wärmeleitfähigkeit gefertigt. Je nach Schmelztemperatur des zu zerstäubenden Metalls kann jedoch insbesondere die Hülse 8 auch aus einem hitzebeständigen Werkstoff wie beispielsweise Keramikmaterial bestehen. Die Erfindung ist jedoch in keiner Weise werkstoffspezifisch; ihre charakteristische Geometrie lässt sich prinzipiell auf alle geeigneten Werkstoffkombinationen übertragen.

Fig. 2 zeigt einen Längsschnitt durch eine Zerstäubungszone der Vorrichtung in einem vergrösserten Masstab. Die Bezugszeichen entsprechen genau denjenigen der Fig. 1. Aus der Fig. 2 ist insbesondere ersichtlich, dass die Austrittskante 9 der Hülse 8 mit Vorteil gegenüber der gedachten Fortsetzung der konischen Bewegungsfläche der Ringspalt-Düse 4 zurückversetzt ist, so dass der Austrittskegel der Hülse 8 nicht mit dem Kegel der Ringspalt-Düse in einer Flucht liegt.

In Fig. 3 ist ein Diagramm der gasdynamischen Verhältnisse in der Zerstäubungszone dargestellt. Die Schallintensität in Dezibel ist in Funktion der Frequenz in kHz aufgetragen. Als Zerstäubungsmittel wurde Stickstoff unter einem Druck von 80 bar verwendet.

### Ausführungsbeispiel:

### Siehe Fig. 1 bis 31

Aus Stahl wurden die Bauelemente 1, 5, 8 und 12 gemäss Fig. 1 gefertigt, wobei die wirklichen Dimensionen ungefähr halb so gross waren wie in der Fig. 1 eingezeichnet. Die Hülse 8 wurde derart eingestellt, dass ihre Austrittskante 9 ca. 1,2 mm gegenüber dem gedachten Schnitt der Verlängerung des der Ringspalt-Düse 4 entsprechenden Kegelmantels mit dem Mantel der zylindrischen Bohrung 10 der Hülse 8 zurückversetzt war (siehe Fig. 2!). Der ringförmige Kühlkanal 2 des Gehäuses 1 wurde mit Wasser gekühlt, während die der Gaszuführung dienende ringförmige Kammer 3 mit Stickstoff von 80 bar Druck als Zerstäubungsmittel beaufschlagt wurde. Wie aus dem Diagramm der Fig. 3 hervorgeht, traten neben einem annähernd kontinuierlichen, als "Geräusch" zu interpretierenden Frequenzband von durchschnittlich ca. 30 Dezibel Schallintensität noch 3 weitere charakteristische diskrete Frequenzen im Ultraschallbereich von ca. 40, 80 und 130 kHz auf, welche in ihrer Intensität das kontinuierliche Band um ca. 15 bis 25 Dezibel überragten. Diese diskreten "Töne" können hauptsächlich für den vorteilhaften Desintegrationsmechanismus in der Zerstäubungszone des flüssigen Metalls herangezogen werden.

Die Erfindung erschöpft sich nicht in der Figurenbeschreibung noch im vorgenannten Ausführungsbeispiel. Bei der Durchführung des Verfahrens ist wesentlich, dass mindestens eine diskrete Schallfrequenz vorhanden ist, deren Intensität um mindestens 5 Dezibel über dem Durchschnitt des kontinuierlichen Bandes liegt, wobei die Druckamplitude mindestens den gleichen Wert erreichen soll wie der zur Erzeugung des Gasstrahles aufgewendete Stillstandsdruck des treibenden Gases. Als letzteres kann neben Stickstoff selbstverständlich auch ein Edelgas, z. B. Argon oder Helium verwendet werden. Vorteilhafterweise sollen mindestens 3 diskrete Schallfrequenzen mit mindestens 10 Dezibel Überhöhung gegenüber dem kontinuierlichen Band im Frequenzbereich von ca. bis 200 kHz vorhanden sein. Der mittlere totale Öffnungswinkel des gedachten Kegels des Gasstrahles soll dabei ca. 35 bis 55° betragen.

Die vorteilhafte Wirkung der neuen Zerstäubungsvorrichtung besteht in der Erzeugung eines mindestens unter Schallgeschwindigkeit sich gegen den flüssigen Metallstrahl hin fortbewegenden Gasstrahls, welches ausser einem mehr oder weniger kontinuierlichen Band deutlich wahrnehmbare diskrete Schallfrequenzen hoher Intensität besitzt. Dies wird durch eine besondere Ausbildung eines Resonanzraumes sowie eine gezielte Führung der Gasstrahler erreicht.

## Patentansprüche

1. Vorrichtung zur Zerstäubung von flüssigen Metallen zwecks Erzeugung eines feinkörnigen Pulvers, bestehend aus einem zentralsymmetrischen, Kanäle für die Zufuhr des flüssigen zu zerstäubenden Metalls sowie des zur Zerstäubung dienenden Gases enthaltenden, mit einem ringförmigen Kühlkanal (2) und einer der Gaszuführung dienenden ringförmigen Kammer (3) versehenen Körper, dadurch gekennzeichnet, dass in einem durch zylindrische Mantelflächen begrenzten Gehäuse (1) eine mit in Strömungsrichtung sich verengenden konischen Begrenzungsflächen versehene Ringspalt-Düse (4) mit einem mittleren totalen Öffnungswinkel des gedachten Kegels von 35 bis 55° zur Erzeugung eines in Strömungsrichtung des flüssigen Metalls sich verjüngenden hohlkegelförmigen Gasstrahls vorgesehen ist, dass ferner das Gehäuae (1) auf seiner dem Gasaustritt aus der Düse (4) zugewandten Stirnseite an der Stelle nach dem engsten Gasquerschnitt in Strömungsrichtung mit einem einen hohlkegelförmigen, aussen auf dem Gasstrahl annähernd senkrecht stehenden ringförmigen Resonanzraum (7) mit einer aussen liegenden scharfen ringförmigen Kante (6) aufweisenden Flansch (5) abgeschlossen ist, und dass sich in der zentralen Längsbohrung des Gehäuses (1) eine an ihrem unteren Ende mit einer Austrittskante (9) mit kegelförmiger Begrenzungsfläche und an ihrem oberen Ende mit einem Gewinde (11) versehene, in Längsrichtung verschiebbare, einstellbare und mit einer Rundmutter (12) am Gehäuse (1) festgehaltene Hülse (8) zur Aufnahme des die Bohrung (10) durchfliessenden flüssigen Metallstrahls befindet.

2. Verfahren zur Zerstäubung von flüssigen Metallen zwecks Erzeugung eines feinkörnigen Pulvers, wobei ein Strahl flüssigen Metalls durch einen zu ihm konzentrisch verlaufenden und nach seinem Innern gerichteten, einen einhüllenden Mantel bildenden, ringförmigen, mit Schallschwingungen überlagerten Gasstrahl desintegriert wird, dadurch gekennzeichnet, dass der Gasstrahl ausser einem kontinuierlichen Band von Schallfrequenzen mindestens noch eine diskrete Schallfrequenz enthält, deren Intensität mindestens um 5 Dezibel über dem Durchschnitt derjenigen des kontinuierlichen Bandes liegt und deren Druckamplitude mindestens den gleichen Wert erreicht wie der zur Erzeugung des Gasstrahles aufgewendete statische Stillstandsdruck des treibenden Gases und dass der Gasstrahl fächerförmig um einen gedachten, sich in Strömungsrichtung verjüngenden Kegelmantel nach dessen Spitze und nach der Achse des Strahles flüssigen Metalles hin geführt wird, wobei der gedachte Kegel einen totalen Öffnungswinkel von 35 bis 55° aufweist.

3. Verfahren nach Anspruch 2, dadurch gekennzeichnet, dass der Gasstrahl mindestens 3 diskrete Schallfrequenzen von mindestens 10 Dezibel Überhöhung gegenüber dem kontinuierlichen Band im Frequenzbereich von 10 kHz bis 200 kHz enthält.

## Claims

1. Device for the atomization of liquid metals for the purpose of producing a fine-grained powder, consisting of a centrally symmetrical body which contains channels for supplying the liquid metal to be atomized and the gas serving for atomization and which is equipped with an annular cooling channel (2) and with an annular chamber (3) serving for the gas supply, characterized in that in a housing (1) limited by cylindrical outer surfaces there is an annular- clearance nozzle (4) having conical limiting faces narrowing in the flow direction, with a mean total opening angle of the imaginary cone of 35 to 55° for generating a gas jet in the form of a hollow cone tapering in the direction of flow of the liquid metal, in that, furthermore, the housing (1), on its end face confronting the gas outflow from the nozzle (4), is closed off, at the point after the narrowest gas cross-section in the flow direction, by means of a flange (5) having an annular resonance space (7) in the form of a hollow cone, which is approximately perpendicular to the gas jet on the outside and which has an outer sharp annular edge (6), and in that located in the central longitudinal bore of the housing (1) is a longitudinally displaceable, adjustable sleeve (8) which is equipped at its lower end with an outflow edge (9) having a conical limiting face and at its upper end with a thread (11) and is retained on the housing (1) by means of a round nut (12) and which is intended for receiving the jet of liquid metal flowing through the bore (10).

2. Process for the atomization of liquid metals for the purpose of producing a fine-grained powder, in which a jet of liquid metal is disintegrated by an annular gas jet which flows concentrically relative to it and is directed towards its interior and which forms an enveloping jacket and has acoustic vibrations superposed on it, characterized in that the gas jet contains not only a continuous band of acoustic frequencies, but also at least one discrete acoustic frequency, the intensity of which is at least 5 decibels above the average of that of the continuous band and the pressure amplitude of which attains at least the same value as the static standstill pressure of the propellent gas exerted in order to generate the gas jet, and in that the gas jet is guided in the form of a fan round an imaginary cone shell tapering in the flow direction, towards its vertex and towards the axis of the jet of liquid metal, the imaginary cone having a total opening angle of 35 to 55°.

3. Process according to Claim 2, characterized in that the gas jet contains at least 3 discrete acoustic frequencies at least 10 decibels higher in relation to the continuous band in the frequency range of 10 kHz to 200 kHz.

## Revendications

1. Dispositif d'atomisation de métaux liquides pour la production d'une poudre fine, se composant d'un corps à symétrie de révolution, qui comporte des canaux pour l'admission du métal liquide à atomiser ainsi que du gaz servant à l'atomisation et qui est pourvu d'un canal de refroidissement (2) annulaire et d'une chambre (3) annulaire servant à l'alimentation en gaz, caractérisé en ce que, dans un corps (1) limité par des surfaces latérales cylindriques, il est prévu une tuyère à fente annulaire (4) pourvue de surfaces limites coniques qui convergent dans le sens de l'écoulement, avec un angle total moyen d'ouverture du cône imaginaire de 35 à 55°' pour produire un jet de gaz conique creux convergent dans le sens d'écoulement du métal liquide, en ce qu'en outre le corps (1) est, à sa face d'extrémité tournée vers la sortie du gaz de la tuyère (4), à l'endroit situé après la section de gaz la plus étroite dans le sens de l'écoulement, terminé par une bride (5) présentant une chambre de résonance (7) de forme conique creuse, située à l'extérieur de et approximativement perpendiculaire au jet de gaz et pourvue d'une arête vive (6) annulaire disposée à l'extérieur, et en ce que, dans l'alésage longitudinal central du corps (1), se trouve une douille (8) pourvue à son extrémité inférieure d'une arête de sortie (9) avec une surface limite conique et à son extrémité supérieure d'un filet (11), coulissante et réglable en direction longitudinale et fixée au corps (1) au moyen d'un écrou rond (12), destinée à recevoir le jet de métal liquide parcourant l'alésage (10).

2. Procédé d'atomisation de métaux liquides pour produire une poudre fine, dans lequel un jet de métal liquide est désintégré par un jet de gaz annulaire qui l'enveloppe, lui est concentrique et est dirigé vers son intérieur, et qui est modulé par des oscillations sonores, caractérisé en ce que le jet de gaz contient, en plus d'une bande continue de fréquences sonores, au moins encore un fréquence sonore discrète dont l'intensité est supérieure d'au moins 5 décibels à la moyenne de celle de la bande continue et dont l'amplitude de pression atteint au moins la même valeur que la pression stationnaire du gaz propulseur exercée pour produire le jet de gaz et en ce que le jet de gaz est étalé en éventail selon une surface conique imaginaire convergente dans le sens de l'écoulement vers le sommet de celle-ci et vers l'axe du jet de métal liquide, le cône imaginaire présentant un angle d'ouverture total de 35° à 55°.

3. Procédé suivant la revendication 2, caractérisé en ce que le jet de gaz contient au moins 3 fréquences sonores discrètes dépassant d'au moins 10 décibels la bande continue, dans le domaine de fréquences de 10 kHz à 200 kHz.
